# EUROPÄISCHE PATENTSCHRIFT

(11) **EP 1 055 772 B1**
(45) Veröffentlichungstag und Bekanntmachung des Hinweises auf die Patenterteilung: **07.12.2005**
(21) Anmeldenummer: 00106187.8
(22) Anmeldetag: 22.03.2000
(51) Int. Cl.: D21D 1/30

(54) **Verfahren zur Herstellung von Garnituren für das mechanische Bearbeiten von wasserhaltigem Papierfaserstoff**
Method for producing components for the mechanical processing of aqueous papermaking pulp
Procédé pour la fabrication des garnitures pour le traitement méchanique de la pâte à papier aqueuse

(30) Priorität: 25.05.1999 DE 19923865
(43) Veröffentlichungstag der Anmeldung: 29.11.2000
(73) Patentinhaber: Voith Paper Patent GmbH, 89522 Heidenheim (DE)
(72) Erfinder: Kleinschnittger, Hans Herrmann, 88250 Weingarten (DE); Schneid, Josef, 88267 Vogt (DE)

(56) Entgegenhaltungen:
- DE-A- 19 603 548
- US-A- 5 580 472

## Beschreibung

Die Erfindung bezieht sich auf ein Verfahren zur Herstellung von Garnituren gemäß dem Oberbegriff des Anspruchs 1.

Derart hergestellte Garnituren dienen vor allem dem Mahlen von Papierfasern, dem Dispergieren von Verunreinigungen im Papierfaserstoff oder dem Entstippen, also dem Auflösen von Papierfaseragglomeraten. Sie werden in Mahlmaschinen (Refinern), Entstippern oder Dispergern verwendet. Solche Maschinen haben mindestens einen Rotor und mindestens einen Stator mit entweder scheibenförmigen oder kegelförmigen Flächen, auf denen die Garnituren angebracht werden, so daß sich zwischen ihnen Spalte ausbilden können. Viele Garnituren weisen an den Arbeitsflächen Stege und Nuten auf, weshalb man auch von "Messer-Garnituren" spricht. Andere Garnituren haben die Form von Zahnringen. Es ist bekannt, daß neben der Form solcher Stege, Nuten und Zähne auch das Material, aus dem sie bestehen, Auswirkungen auf die Bearbeitung des Faserstoffs hat Auch die in Stofflösern eingesetzten Laufräder können Garnituren in dem hier angesprochenen Sinn aufweisen, mit denen die Nass-Zerkleinerung des eingetragenen Faserstoffmaterials durchgeführt wird.

Bei der mechanischen Bearbeitung mit Hilfe solcher Garnituren liegen die Papierfasern in einer pumpfähigen Suspension, also mit einem Feststoffgehalt von etwa 2 - 8 % vor oder als zäher hochkonsistenter Stoff.

Die Garnituren sind einem Verschleiß ausgesetzt und müssen daher in bestimmten Intervallen ersetzt werden. Der Verschleiß kann außerdem während der Lebensdauer dazu führen, daß sich die Bearbeitungswirkung ändert. Form, insbesondere Kantenform, und Oberfläche der Garnituren haben nämlich einen überragenden Einfluß auf den Bearbeitungseffekt

Es ist daher verständlich, daß für die Entwicklung von Garnituren ein beträchtlicher Aufwand getrieben wird, der sich in der Gestaltung ihrer Form und in der Auswahl des Materials niederschlägt. Dabei hat es sich gezeigt, daß Materialien, die für die Bearbeitungselemente besonders geeignet sind, Eigenschaften haben, die bei ihrer Verwendung für den Grundkörper der Garnitur sehr problematisch sein können. Insbesondere betrifft das Materialien, die sehr hart und spröde sind und daher nicht die für den Grundkörper notwendige Zähigkeit aufweisen. Ferner sind solche Materialien relativ teuer und aufwendig in der Herstellung und lassen sich im Vergleich zu normalen metallischen Werkstoffen nur mit großem Aufwand bearbeiten.

Der Grundkörper eines Bearbeitungswerkzeuges stellt die Verbindung der Bearbeitungselemente zu den übrigen Bauteilen, z. B. denen einer Mahlmaschine, her. Wegen der hohen Kräfte, die in einer solchen Mahlmaschine auftreten, werden an den Grundkörper besonders hohe Festigkeitsanforderungen gestellt. Es muß auch möglich sein, ihn sicher mit der Mahlmaschine zu befestigen, wozu z.B. hochverspannte Schrauben erforderlich sind. Wegen dieser Anforderungen ist ein besonders festes und zähes Material erforderlich.

Aus der DE 196 03 548 A1 ist bereits ein Verfahren zur Herstellung von Garnituren bekannt, bei dem diese aus getrennt hergestellten Teilen zusammengefügt werden. Gemäß dieser Publikation wird das sehr aufwendige Hochtemperaturlötverfahren unter Vakuum oder Klebeverfahren verwendet. Diese an sich gut geeigneten Verfahren sind jedoch nicht immer anwendbar, für manche Anwendung zu teuer oder führen bei der Wahl von billigeren Verfahren zu nicht immer ausreichenden Festigkeiten.

Der Erfindung liegt die Aufgabe zugrunde, das Verfahren zur Herstellung von Garnituren so zu gestalten, daß die Herstellung vereinfacht wird und dennoch besonders geeignete harte Materialien für die Bearbeitungselemente verwendet werden können.

Diese Aufgabe wird durch die im Kennzeichen des Anspruchs 1 genannten Merkmale gelöst.

Mit Hilfe des Verfahrens ist es möglich, die Form des Bearbeitungselementes relativ einfach zu erzeugen. Vorteilhafterweise wird nämlich der Hartstoff-Körper, der sich leicht bearbeiten läßt, schon in die Form gebracht, die dem später fertiggestellten Bearbeitungselement im wesentlichen entspricht. Erst durch die Verfestigung, insbesondere Aushärtung nach der Penetration mit einem Bindemittel, erhält das Bearbeitungselement die Eigenschaften, die es für die Verwendung benötigt. Die aufwendige Bearbeitung der harten Strukturen kann entfallen. In speziellen Ausführungsformen kann z.B. der Hartstoff ein Hartmetallpulver enthalten oder aus diesem zusammengepresst sein. Es kann auch mit einer leicht ausschmelzenden oder ausdampfenden Polymermatrix versehen sein, die die Hohlräume vor dem Penetrieren mit Bindemittel frei gibt.

Als Bindemittel zur Durchführung des Verfahrens kann mit Vorteil ein Lot gewählt werden. Dieses kann in einer Verbundmasse als Paste aufgetragen oder in Form von Folien aufgelegt werden. Da sowohl Hartstoffkörper als auch Bindemittel als Folien oder Platten vorliegen können, lassen sie sich mit Vorteil gemeinsam bearbeiten, also z.B. gemeinsam auf die gewünschte Grundrissform zuschneiden. Das Penetrieren und Verbinden mit dem Hartstoff-Körper erfolgt bei entsprechend hohen Temperaturen, wobei zweckmäßigerweise auch der Grundkörper, zumindest an der Kontaktfläche zum Hartstoff-Körper auf die erforderliche Löt-Temperatur erwärmt wird. Auf diese Weise entsteht ein Bearbeitungselement mit homogener Struktur, bei dem in der Regel keine Hohlräume mehr vorhanden sind. Zur besseren Verbindung zwischen Hartstoff-Körper und Grundkörper kann es zweckmäßig sein, auch an den Kontaktflächen dieser beiden Fügepartner Bindemittel anzubringen. Da in der Regel die Bearbeitungselemente mit Nuten versehen sind (z.B. Kanäle zwischen Refinermessern) kann es zweckmäßig sein, Maßnahmen zu treffen, um das dauerhafte Auffüllen dieser Nuten mit Bindemitteln zu verhindern. Entweder werden die Nuten mit einem Mittel versehen, welches das Benetzen mit dem Bindemittel verhindert oder sie werden mit später zu entfernenden Körpern ausgefüllt.

Unter Umständen ist es zweckmäßig, das Bearbeitungselement in mehreren Schichten aufzubauen, indem mehrere z.B. gleichgeformte Hartstoff-Körper nacheinander verarbeitet werden. Dann könnte z.B. in einem ersten Arbeitsschritt ein Hartstoff-Körper mit dem Grundkörper in Kontakt gebracht und mit dem Bindemittel so penetriert werden, daß bereits eine feste Verbindung zum Grundkörper entsteht. Dann würde die erforderliche Anzahl von weiteren Hartstoff-Körpern aufgelegt und mit dem darunter liegenden fertigen Teil verbunden. Hartstoff-Körper und Schichten von Bindemittel können aber auch als Sandwich geschichtet und in einem einzigen Vorgang verarbeitet werden.

Bei den Herstellungsverfahren dieser Art wird - wie an sich bekannt - für die Bearbeitungselemente ein anderer Werkstoff verwendet als für den Grundkörper. Das hat dann den wesentlichen Vorteil, daß die Materialauswahl für die Bearbeitungselemente abgestimmt wird auf die gewünschte Bearbeitungstechnologie, während das Material des Grundkörpers in erster Linie auf seine Festigkeit hin und kostenmäßig optimiert wird.

Es besteht auch die Möglichkeit, den unteren Teil der Bearbeitungselemente aus einem anderen Material, insbesondere dem des Grundkörpers herzustellen. Dann sind die oberen, hochbeanspruchten Teile hoch verschleißfest, während die unteren eher der Freihaltung von Kanälen zum Transport des suspendierten Mahlgutes dienen. Die Garnitur ist so besonders kostengünstig herzustellen.

Die Erfindung wird erläutert anhand von Zeichnungen. Dabei zeigen:
- Fig. 1 a und 1 b: zwei Verfahrenszustände am Beispiel einer Messergarnitur;
- Fig. 2: eine mehrschichtige Anordnung (vor dem Penetrieren);
- Fig. 3: eine kostengünstige Variante;
- Fig. 4: Ansicht einer Messergarnitur zur Fasermahlung.

Die Fig. 1a zeigt den Teil einer erfindungsgemäß herzustellenden Mahlgarnitur mit einem plattenförmigen Grundkörper 1, auf den ein Hartstoff-Körper 3, welcher hier aus einer Vielzahl von Leisten besteht, aufgelegt ist. Oberhalb des Hartstoff-Körpers befindet sich das noch nicht geschmolzene Bindemittel 4, hier in Form von einer Schicht, deren Grundriss dem Grundriss des Hartstoff-Körpers 3 weitgehend entspricht. Gemäß Fig. 1 b hat das Bindemittel den Hartstoff-Körper 3 bereits penetriert, so daß sich sehr feste, leistenförmige Erhebungen 5 gebildet haben, deren Form im wesentlichen dem Hartstoff-Körper 3 entspricht. Zwischen den Erhebungen 5 befinden sich Nuten 6. Auf diese Weise ist erfindungsgemäß ein Bearbeitungselement 2 entstanden, das dem Mahlen von suspendierten Papierfasern dient. Die Messerhöhe c liegt im Neuzustand zumeist zwischen 3 und 8 mm. Sie kann der Hartstoffkörperhöhe c' der Fig. 1 a im wesentlichen entsprechen, es können aber auch beim Penetrieren mit dem Bindemittel gewisse Formänderungen erfolgt sein. Messergarnituren können auch anders ausgeführt sein, als hier gezeigt, insbesondere was Messerbreite, Messerhöhe und Messerwinkel betrifft. Der Vorteil des erfindungsgemäßen Verfahrens ist gerade, daß eine sehr leichte Anpassung an die erforderlichen geometrischen Verhältnisse bei der Herstellung der Garnituren möglich ist.

Wie bereits erwähnt, können auch mehrere Harstoff-Körper übereinander gelegt werden, um auf diese Weise größere Messerhöhen erzeugen zu können. Eine solche Möglichkeit zeigt die Fig. 2, die dieses Verfahren nur grundsätzlich andeutet. Dabei wird auch zwischen zwei aufeinanderliegenden Hartstoff-Körpern eine Zwischenschicht von Bindemittel eingesetzt. Die Hartstoffkörperhöhe c' bzw. c'' kann unterschiedlich groß sein.

Eine besonders ökonomische Variante des Herstellungsverfahrens zeigt die Fig. 3. Bei dieser ist der Grundkörper 1' bereits mit Erhebungen versehen, deren Form und Anordnung im wesentlichen dem Grundriss des Hartstoff-Körpers 3 entspricht. Die Benutzung solcher Messergarnituren zum Mahlen von Fasern ist nämlich in aller Regel nur dann möglich, wenn zwischen den Stegen oder Messern noch Kanäle mit einer gewissen Mindesthöhe verbleiben. Das Verschleißen der gesamten Stege beim Mahlen ist also nicht möglich oder nicht opportun. Aus diesem Grunde braucht in diesem unteren Bereich der Stege das Material auch nicht besonders verschleißfest zu sein. Im Gegenteil: Es ist von Vorteil, wenn es zäh ist, also so wie der Grundkörper 1'.

Fig. 4 zeigt exemplarisch eine Mahlgarnitur in Aufsicht. Man erkennt die Bearbeitungselemente 2, die eine Vielzahl von Erhebungen 5 und dazwischen liegenden Nuten 6 aufweisen und mit dem Grundkörper 1 verbunden sind. Garnituren werden meist als Ringsegmente hergestellt und auf einem Garniturträger 7 zu Ringflächen kombiniert.

## Patentansprüche

1. Verfahren zur Herstellung von Garnituren für das mechanische Bearbeiten, insbesondere Mahlen von wasserhaltigem Papierfaserstoff, die sich zusammensetzen aus
- mindestens einem Grundkörper (1, 1') und
- mindestens einem bei Betrieb der Garnitur vom Faserstoffmaterial berührten Bearbeitungselement (2),
**dadurch gekennzeichnet,**
**daß** zunächst ein Hartstoff-Körper (3) hergestellt wird, dessen Form im wesentlichen zumindest einem Teil des herzustellenden Bearbeitungselementes (2) entspricht und daß der Hartstoff-Körper (3) mit einem Bindemittel (4) penetriert wird, welches anschließend in dem Hartstoff-Körper eine feste Verbindung eingeht.

2. Verfahren nach Anspruch 1,
**dadurch gekennzeichnet,**
**daß** der Hartstoff-Körper (3) mit dem Grundkörper (1, 1') bei der Penetration verbunden wird.

3. Verfahren nach Anspruch 2,
**dadurch gekennzeichnet,**
**daß** vor dem Penetrieren der Hartstoff-Körper (3) mit dem Grundkörper (1, 1') in Kontakt gebracht wird.

4. Verfahren nach Anspruch 1, 2 oder 3,
**dadurch gekennzeichnet,**
**daß** Bearbeitungselement (2) und Grundkörper (1, 1') aus unterschiedlichen Materialien hergestellt werden.

5. Verfahren nach Anspruch 1, 2, 3 oder 4,
**dadurch gekennzeichnet,**
**daß** der Verbund von Hartstoff-Körper (3) und Bindemittel (4) bei einer Temperatur von mindestens 600° C erfolgt.

6. Verfahren nach Anspruch 5,
**dadurch gekennzeichnet,**
**daß** der Verbund von Hartstoff-Körper (3) und Bindemittel (4) bei einer Temperatur von mindestens 1000° C erfolgt.

7. Verfahren nach einem der voranstehenden Ansprüche,
**dadurch gekennzeichnet,**
**daß** der Hartstoff-Körper (3) mit bis zum Grundkörper (1, 1') reichenden Nuten (6) versehen wird.

8. Verfahren nach einem der voranstehenden Ansprüche,
**dadurch gekennzeichnet,**
**daß** als Bindemittel (4) ein metallisches Lot verwendet wird.

9. Verfahren nach einem der voranstehenden Ansprüche,
**dadurch gekennzeichnet,**
**daß** das Bindemittel (4) vor dem Penetrieren als Schicht auf den Hartstoff-Körper (3) aufgebracht wird.

10. Verfahren nach Anspruch 9,
**dadurch gekennzeichnet,**
**daß** die Schicht mit der gleichen Grundrissform wie der Hartstoff-Körper (3) erzeugt wird.

11. Verfahren nach Anspruch 10,
**dadurch gekennzeichnet,**
**daß** die Grundrissform von Hartstoff-Körper (3) und Bindemittelschicht vor dem Penetrieren in einem gemeinsamen Arbeitsgang erzeugt wird.

12. Verfahren nach Anspruch 7 und 9,
**dadurch gekennzeichnet,**
**daß** die Schicht auch an den Stellen aufgebracht wird, an denen der Hartstoff-Körper (3) Nuten (6) aufweist.

13. Verfahren nach Anspruch 12,
**dadurch gekennzeichnet,**
**daß** die Nuten (6) so präpariert werden, daß darin keine Verbindung zwischen Bindemittel (4) und Grundkörper (1, 1') erfolgt.

14. Verfahren nach einem der voranstehenden Ansprüche,
**dadurch gekennzeichnet,**
**daß** der Hartstoff-Körper (3) aus Hartstoffkörnern mit einer Korngröße von 3 bis 100 Mikrometer hergestellt wird.

15. Verfahren nach einem der voranstehenden Ansprüche,
**dadurch gekennzeichnet,**
**daß** der Hartstoff-Körper (3) aus Körnern hergestellt wird, die eine kantige Form haben.

16. Verfahren nach Anspruch 1 bis 14,
**dadurch gekennzeichnet,**
**daß** der Hartstoff-Körper (3) aus Körnern hergestellt wird, die eine allseits abgerundete Form haben.

17. Verfahren nach einem der voranstehenden Ansprüche,
**dadurch gekennzeichnet,**
**daß** der Hartstoff-Körper (3) unter Verwendung von Hartmetallkörnern erzeugt wird.

18. Verfahren nach Anspruch 17,
**dadurch gekennzeichnet,**
**daß** die Hartmetallkörner im wesentlichen aus Wolfram-Karbid bestehen.

19. Verfahren nach einem der Ansprüche 1 bis 16,
**dadurch gekennzeichnet,**
**daß** der Hartstoff-Körper (3) unter Verwendung von Si-Karbid erzeugt wird.

20. Verfahren nach einem der voranstehenden Ansprüche,
**dadurch gekennzeichnet,**
**daß** der Hartstoff-Körper (3) in einem Verbund aus einer leichter schmelzenden Matrix und Hartstoffkörnern erzeugt wird und daß vor oder bei dem Penetrieren die Matrix entfernt wird und so die Hohlräume für das Bindemittel freigemacht werden.

21. Verfahren nach einem der Ansprüche 1 bis 18,
**dadurch gekennzeichnet,**
**daß** der Hartstoff-Körper (3) als eine poröse Packung hergestellt wird.

22. Verfahren nach Anspruch 21,
**dadurch gekennzeichnet,**
**daß** das Kornhaufwerk durch Pressen verdichtet und verfestigt wird.

23. Verfahren nach einem der voranstehenden Ansprüche,
**dadurch gekennzeichnet,**
**daß** die geometrische Form des fertigen Bearbeitungslementes (2) im wesentlichen der des Hartstoff-Körpers (3) entspricht.

24. Verfahren nach einem der voranstehenden Ansprüche,
**dadurch gekennzeichnet,**
**daß** die Herstellung der Garnitur in mehreren Arbeitsschritten erfolgt, wobei die Höhe der Garnitur, senkrecht vom Grundkörper ausgehend, stufenweise vergrößert wird, indem mehrere Hartstoff-Körper (3) für denselben Teil des Bearbeitungselementes verwendet werden.

25. Verfahren nach Anspruch 24,
**dadurch gekennzeichnet,**
**daß** mehrere in Kontakt stehende Hartstoff-Körper in einem Arbeitsgang durch Penetrieren mit Bindemittel miteinander verbunden werden.

26. Verfahren nach einem der voranstehenden Ansprüche,
**dadurch gekennzeichnet,**
**daß** das Bearbeitungselement (2) so aufgebaut wird, daß auf einem Grundkörper (1, 1'), sich senkrecht zu diesem erstreckend, leistenförmige Erhebungen (5) gebildet werden, zwischen denen sich Nuten (6) befinden.

27. Verfahren nach einem der Ansprüche 1 bis 25,
**dadurch gekennzeichnet,**
**daß** das Bearbeitungselement so aufgebaut wird, daß auf einem Grundkörper, sich senkrecht zu diesem erstreckend, zahnförmige Erhebungen gebildet werden.

28. Verfahren nach einem der voranstehenden Ansprüche,
**dadurch gekennzeichnet,**
**daß** als Grundkörper (1') ein bereits mit Erhebungen versehenes Teil verwendet wird, wobei die Erhebungen die gleiche Grundrißform wie die des herzustellenden Bearbeitungselementes haben.

29. Verfahren nach einem der voranstehenden Ansprüche,
**dadurch gekennzeichnet,**
**daß** als Grundkörper (1, 1') eine bereits benutzte und durch Gebrauch abgearbeitete Garnitur verwendet wird.

## Claims

1. Method of manufacturing fittings for the mechanical processing, particularly the beating, of aqueous paper pulp, which fittings are made up of at least one base part (1, 1') and
- at least one processing element (2) which is in contact with the paper pulp when the fittings are in operation,
**characterised in that**
a hard-material body (3) is manufactured initially, the shape of which is essentially the same as at least a part of the processing element (2) which is to be manufactured, and **in that** the hard-material body (3) is penetrated by a bonding agent (4), which subsequently goes into a firm bond in the hard-material body.

2. Method as in claim 1,
**characterised in that**
the hard-material body (3) is joined to the base (1,1') during the penetration process.

3. Method as in claim 2,
**characterised in that**,
prior to the penetration process, the hard-material body (3) is brought into contact with the base (1, 1').

4. Method as in claim 1, 2 or 3,
**characterised in that**
the processing element (2) and the base (1, 1') are made of different materials.

5. Method as in claim 1, 2, 3 or 4,
**characterised in that**
the bond between the hard-material body (3) and the bonding agent (4) is effected at a temperature of at least 600 °C.

6. Method as in claim 5,
**characterised in that**
the bond between the hard-material body (3) and the bonding agent (4) is effected at a temperature of at least 1000 °C.

7. Method as in one of the preceding claims,
**characterised in that**
the hard-material body (3) has grooves (6) which extend as far as the base (1, 1').

8. Method as in one of the preceding claims,
**characterised in that**
a metallic solder is used as the bonding agent (4).

9. Method as in one of the preceding claims,
**characterised in that**,
prior to the penetration process, the bonding agent (4) is applied to the hard-material body (3) in the form of a coating.

10. Method as in claim 9,
**characterised in that**
the coating is produced to have the same shape in outline as the hard-material body (3).

11. Method as in claim 10,
**characterised in that**
the outline shape of the hard-material body (3) and the bonding agent coating is produced prior to the penetration process in a joint production process.

12. Method as in claim 7 and 9,
**characterised in that**
the coating is applied also to the places where the hard-material body (3) has grooves (6).

13. Method as in claim 12,
**characterised in that**
the grooves (6) are prepared in such a way that no adhesion takes place inside them between the bonding agent (4) and the base (1, 1').

14. Method as in one of the preceding claims,
**characterised in that**
the hard-material body (3) is manufactured from hard-material particles with a particle size of between 3 and 100 micrometres.

15. Method as in one of the preceding claims,
**characterised in that**
the hard-material body (3) is manufactured from particles that have an angular shape.

16. Method as in claim 1 to 14,
**characterised in that**
the hard-material body (3) is manufactured from particles that have a shape that is rounded on all sides.

17. Method as in one of the preceding claims,
**characterised in that**
the hard-material body (3) is made using hard-alloy particles.

18. Method as in claim 17,
**characterised in that**
the hard-alloy particles consist essentially of tungsten carbide.

19. Method as in one of claims 1 to 16,
**characterised in that**
the hard-material body is made using silicon carbide.

20. Method as in one of the preceding claims,
**characterised in that**
the hard-material body (3) is made from a composite made up of a matrix which melts more easily and hard-material particles, and **in that**, prior to or during the penetration process, the matrix is removed, thus leaving the spaces free for the bonding agent.

21. Method as in one of claims 1 to 18,
**characterised in that**
the hard-material body (3) is made in the form of a porous packing.

22. Method as in claim 21,
**characterised in that**
the particle bulk is compressed and compacted by the application of pressure.

23. Method as in one of the preceding claims,
**characterised in that**
the geometrical shape of the finished processing element (2) is essentially the same as that of the hard-material body (3).

24. Method as in one of the preceding claims,
**characterised in that**
the manufacture of the fitting is carried out in several stages of production, during which the depth of the fitting, perpendicular to the base, is increased step by step by using a number of hard-material bodies (3) for the same part of the processing element.

25. Method as in claim 24,
**characterised in that**
a number of hard-material bodies that are in contact are joined together in a production stage by penetrating them with bonding agent.

26. Method as in one of the preceding claims,
**characterised in that**
the processing element (2) is constructed in such a manner that ridge-shaped raised areas (5) are formed on a base (1, 1') extending perpendicular to it, between which raised areas there are grooves (6).

27. Method as in one of claims 1 to 25,
**characterised in that**
the processing element is constructed in such a manner that tooth-shaped raised areas are formed on a base, extending perpendicular to it.

28. Method as in one of the preceding claims,
**characterised in that**
a part which is already provided with raised areas is used as the base (1'), the raised areas having the same outline shape as that of the processing element which is to be manufactured.

29. Method as in one of the preceding claims,
**characterised in that**
a fitting which has already been used, and has been worn down by use, is used as the base (1, 1').

## Revendications

1. Procédé destiné à la fabrication de garnitures pour le traitement mécanique, notamment le broyage, de matière fibreuse de papier à teneur en eau, constituées de :
- au moins un corps de base (1, 1'), et
- au moins un élément de traitement (2) qui est en contact avec la matière fibreuse de papier lors du fonctionnement de la garniture
**caractérisé en ce que**
un corps en matériau dur (3) est fabriqué dans un premier temps, dont la forme correspond sensiblement, au moins à une partie, de l'élément de traitement (2) à fabriquer, et **en ce que** le corps en matériau dur (3) est pénétré par un liant (4), qui assure ensuite une liaison solide dans le corps en matériau dur.

2. Procédé selon la revendication 1,
**caractérisé en ce que**
le corps en matériau dur (3) est relié au corps de base (1, 1') lors de la pénétration.

3. Procédé selon la revendication 2,
**caractérisé en ce que**,
avant la pénétration, le corps en matériau dur (3) est mis en contact avec le corps de base (1, 1').

4. Procédé selon la revendication 1, 2 ou 3,
**caractérisé en ce que**
l'élément de traitement (2) et le corps de base (1, 1') sont fabriqués en différents matériaux.

5. Procédé selon la revendication 1, 2, 3 ou 4,
**caractérisé en ce que**
la liaison entre le corps en matériau dur (3) et le liant (4) est effectuée à une température d'au moins 600 °C.

6. Procédé selon la revendication 5,
**caractérisé en ce que**
la liaison entre le corps en matériau dur (3) et le liant (4) est effectuée à une température d'au moins 1000 °C.

7. Procédé selon l'une des revendications précédentes,
**caractérisé en ce que**
le corps en matériau dur (3) est pourvu de rainures (6) s'étendant jusqu'au corps de base (1, 1').

8. Procédé selon l'une des revendications précédentes,
**caractérisé en ce que**
une brasure métallique est utilisée en tant que liant (4).

9. Procédé selon l'une des revendications précédentes,
**caractérisé en ce que**,
avant la pénétration, le liant (4) est appliqué sous forme de couche sur le corps en matériau dur (3).

10. Procédé selon la revendication 9,
**caractérisé en ce que**
la couche est engendrée avec la même forme en projection horizontale que le corps en matériau dur (3).

11. Procédé selon la revendication 10,
**caractérisé en ce que**
la forme en projection horizontale du corps en matériau dur (3) et de la couche de liant est engendrée avant la pénétration au cours d'un processus de travail commun.

12. Procédé selon les revendications 7 et 9,
**caractérisé en ce que**
la couche est également appliquée sur les emplacements au niveau desquels le corps en matériau dur (3) comporte des rainures (6).

13. Procédé selon la revendication 12,
**caractérisé en ce que**
les rainures (6) sont préparées de telle sorte qu'une liaison entre le liant (4) et le corps de base (1, 1') n'ait pas lieu à l'intérieur de celles-ci.

14. Procédé selon l'une des revendications précédentes,
**caractérisé en ce que**
le corps en matériau dur (3) est fabriqué à partir de granulés de matériau dur d'une granulométrie de 3 à 100 micromètres.

15. Procédé selon l'une des revendications précédentes,
**caractérisé en ce que**
le corps en matériau dur (3) est fabriqué à partir de granulés de forme anguleuse.

16. Procédé selon l'une des revendications 1 à 14,
**caractérisé en ce que**
le corps en matériau dur (3) est fabriqué à partir de granulés dont la forme est arrondie de tous côtés.

17. Procédé selon l'une des revendications précédentes,
**caractérisé en ce que**
le corps en matériau dur (3) est fabriqué en utilisant des granulés de métal dur.

18. Procédé selon la revendication 17,
**caractérisé en ce que**
les granulés de métal dur sont pour l'essentiel constitués de carbure de tungstène.

19. Procédé selon l'une des revendications 1 à 16,
**caractérisé en ce que**
le corps en matériau dur (3) est engendré en utilisant du carbure de Si.

20. Procédé selon l'une des revendications précédentes,
**caractérisé en ce que**
le corps en matériau dur (3) est engendré dans un composite constitué d'une matrice facilement fusible et de granulés de matériau dur, **en ce que** la matrice est retirée avant ou lors la pénétration, et **en ce que** les espaces creux sont ainsi libérés pour le liant.

21. Procédé selon l'une des revendications 1 à 18,
**caractérisé en ce que**
le corps en matériau dur (3) est fabriqué sous la forme d'une garniture poreuse.

22. Procédé selon la revendication 21,
**caractérisé en ce que**
les granulés de minerai sont comprimés et consolidés par pressage.

23. Procédé selon l'une des revendications précédentes,
**caractérisé en ce que**
la forme géométrique de l'élément de traitement (2) fini correspond pour l'essentiel à celle du corps en matériau dur (3).

24. Procédé selon l'une des revendications précédentes,
**caractérisé en ce que**
la fabrication de la garniture est effectuée en plusieurs phases de travail, la hauteur de la garniture étant progressivement augmentée perpendiculairement à partir du corps de base par l'utilisation de plusieurs corps en matériau dur (3) pour la même partie de l'élément de traitement.

25. Procédé selon la revendication 24,
**caractérisé en ce que**
plusieurs corps en matériau dur, qui sont en contact entre eux, sont reliés ensemble dans un processus de travail par la pénétration d'un liant.

26. Procédé selon l'une des revendications précédentes,
**caractérisé en ce que**
l'élément de traitement (2) est réalisé de telle sorte que des surélévations (5) en forme de barrettes s'étendant perpendiculairement à un corps de base (1, 1') soient formées sur celui-ci, entre lesquelles sont situées des rainures (6).

27. Procédé selon l'une des revendications 1 à 25,
**caractérisé en ce que**
l'élément de traitement est réalisé de telle sorte que des surélévations en forme de dents s'étendant perpendiculairement à un corps de base soient formées sur celui-ci.

28. Procédé selon l'une des revendications précédentes,
**caractérisé en ce que**
un élément déjà muni de surélévations est utilisé en tant que corps de base (1'), les surélévations ayant la même forme en projection horizontale que celle de l'élément de traitement à fabriquer.

29. Procédé selon l'une des revendications précédentes,
**caractérisé en ce que**
une garniture déjà utilisée et usée par l'emploi est utilisée en tant que corps de base (1, 1').
